# EUROPÄISCHE PATENTSCHRIFT

(11) **EP 0 073 919 B1**
(45) Veröffentlichungstag und Bekanntmachung des Hinweises auf die Patenterteilung: **10.09.1986**
(21) Anmeldenummer: 82106678.4
(22) Anmeldetag: 23.07.1982
(51) Int. Cl.: D04H 13/00, D06N 7/00, E04F 13/08, A47G 27/02

(54) **Verwendung eines flächigen Schichtkörpers als Textilmaterial**
Use of a laminated flat article as textile material
Application d'un objet stratifié plat comme matière textile

(30) Priorität: 27.07.1981 DE 3129495
(43) Veröffentlichungstag der Anmeldung: 16.03.1983
(73) Patentinhaber: TESCH, Günter, CH-1700 Fribourg (CH)
(72) Erfinder: TESCH, Günter, CH-1700 Fribourg (CH)
(74) Vertreter: Lesser, Karl-Bolko, Dipl.-Ing.

## Beschreibung

Die Erfindung betrifft die Verwendung eines flächigen Schichtkörpers mit einer Fasern oder Filamente enthaltenden Oberschicht.

Bei einem aus der NL-A-7 212 202 bekannten Schichtkörper sind zwei Deckschichten durch eine körnige Füllstoffschicht hindurch miteinander vernadelt. Die Füllstoffteilchen müssen dabei aus einer Masse bestehen, welche als solche keine definierte Form aufweist, damit sie beim Vernadeln durchdringbar sind. Bei diesem bekannten Schichtkörper werden als vorteilhafte Füllstoffe synthetische Schäume verwendet, welche sich insbesondere durch ihr leichtes Gewicht auszeichnen. Der Einsatz dieser bekannten Schichtkörper ist auf die Eigenschaften der verwendeten Füllstoffe eingeschränkt.

Weiterhin bekannt sind Teppiche, bei denen zwischen einer Trageschicht und einer Oberschicht loses Fasermaterial aus bei der Produktion anfallenden Randstreifen vernadelt wird.

Der Erfindung liegt die Aufgabe zugrunde, einen flächigen Schichtkörper für textile Anwendungen zu schaffen, der gegenüber den bekannten Schichtkörpern schwerer ist und der eine vielseitige, durch den Füllstoff uneingeschränkte Einsatzmöglichkeit zulassen soll.

Durch die prioritätsgleiche europäische Patentanmeldung Nummer 82106 681 8 (Veröffentlichungsnummer 0071 212) soll ein mattenförmiger Schichtkörper mit einer Deckschicht aus einem Faser- und Filamentvlies, einer Unterlagsschicht und einer zwischen diesen Schichten angeordneten Partikelschicht aus körnigen Partikeln unter Schutz gestellt werden, bei dem die Partikel durch einzelne oder Büschel von Haltefasern gehalten werden, die über die Fläche des Schichtkörpers verteilt durch die Partikelschicht hindurchgenadelt sind und die Deckschicht und die Unterlagsschicht untereinander verbinden. Dabei bestehen die Partikel aus mineralischem, reaktionträgem Material insbesondere aus inerten Gesteinspartikeln, wie z. B. Sand, Kies oder dergleichen, und weisen eine Härte auf, die sie beim Vernadeln unzerstörbar macht. Neben diesen Partikel aus mindestens einem mineralischen, reaktionträgen Material können weitere Partikel vorliegen.

Es wurde nun festgestellt, daß, um diese Aufgabe zu lösen, ein solcher, durch die europäische Patentanmeldung Nummer 82106 681 8 (Veröffentlichungsnummer 0 071 212) unter Schutz zu stellender Schichtkörper für textile Zwecke verwendet werden kann.

Die erfindungsgemäß verwendeten körnigen Partikel können, insbesondere wenn es sich dabei um Sand oder Kies handelt, spröde sein und/oder auch abrasive Eigenschaften und eine Härte aufweisen, die sie beim Vernadeln unzerstörbar macht. Die Partikel besitzen daher von ihrer Materie her Eigenschaften, die eigentlich gegen ein Vernadeln sprechen. Es hat sich jedoch in überraschender Weise gezeigt, daß die Oberschicht und die Trageschicht mit üblichen Vernadelungstechniken, d. h., mittels Vernadelungsnadeln mit Widerhaken, z. B. üblichen Fiiznadeln, ohne wesentliche Beschädigung, z. B. Abnutzung oder Zerstörung derselben, durch die Schicht der körnigen Partikel hindurch vernadelt werden können. Dies ist zum Teil darauf zurückzuführen, daß die körnigen Partikel vor dem Vernadeln vorzugsweise gegeneinander verschiebbar vorliegen und beim Vernadeln von Nadeln getroffene Partikel seitlich ausweichen können.

Der erfindungsgemäß verwendete Schichtkörper kann vorteilhaft als Teppich benutzt werden, wobei dann z. B. Sand mit einem Flächengewicht von 100 bis 1 000 g/m² vorliegt. Dadurch kann auf preiswerte Art ein schwererer Teppich hergestellt werden, der gegenüber einem leichteren Teppich ein besseres Trittschallverbesserungsmaß und einen höheren Schallabsorptionsgrad aufweist.

Der erfindungsgemäß verwendete Schichtkörper kann auch als sonstiger Wand- oder Bodenbelag, als Auflage, wie auch als Polsterelement benutzt werden. Insbesondere aufgrund seiner Schwere eignet er sich darüber hinaus auch in Streifenform als Beschwerungsband. Während in den meisten Anwendungsfällen diese Schichtkörpereinlage, z. B. als Bahn vorliegt, können selbstverständlich auch mehrere, vorzugsweise 2 Schichtkörper miteinander, z. B. als Kissen, Sack oder Schlauch, verbunden sein.

In einfachster Form besteht die innere Schicht des Schichtkörpers ausschließlich aus körnigem Sand. Hierdurch können z. B. Bodenbeläge hergestellt werden können, die als selbstliegende, schwere Teppiche eingesetzt werden können, wobei sich dieser Teppichboden Unebenheiten anschmiegt. Als selbstliegender Teppich kann das Flächengewicht der Sandschicht zwischen 2 und 7 kg/m² liegen. Solcher Schichtkörper läßt sich nun vorteilhaft schneiden und dann z. B. als Bahnware oder Teppichfliese verlegen. Beim Aufteilen des Schichtkörpers in kleinere Abschnitte, wie z. B. diese Fliesen, fallen nur im direkten Bereich der Schnittkante körnige Partikel heraus, da die einzelnen Partikel von den eingebrachten Haltefasern, wie oben dargelegt, einzeln gehalten werden. Eine solche Möglichkeit wird erst dadurch eröffnet, daß die Oberschicht und die Deckschicht, zwischen sich die körnigen Partikel, wie Sand, einschließend, nicht miteinandervernäht sind, sondern miteinander vernadelt vorliegen. Eine solche Schichtdichte über die gesamte Fläche des Schichtkörpers läßt sich nur beim Vernadeln herstellen. Eine solcher Art hergestellte Teppichbahn und insbesondere Teppichfliese braucht im übrigen auf dem Fußboden nicht angeklebt zu werden, da sie durch ihr eigenes Gewicht, sich auf diesem anschmiegend, zu liegen kommt. Darüber hinaus kann dann, wenn eine innere Lage aus Gesteinspartikel, wie Sand oder dergleichen, verwendet wird, in diese Sandschicht noch Bindemittel, wie z. B. Zement oder dergleichen oder Kunstharze beigegeben werden. Wird dann ein mit Zementpartikeln versetzter Teppich auf eine feuchte Oberfläche gelegt, so kann er mit dieser abbinden.

Die körnigen, den Füllstoff bildenden Partikel können aber auch durch Zement, Schwerspat oder ein Leichtmetall, wie z. B. Aluminiumhydroxid oder dergleichen gebildet sein. Diese Materialien einschließlich des oben erwähnten Sandes oder Kieses verbessern die Eigenschaften des Schichtkörpers in Bezug auf sein Verhalten bei Brand, insbesondere wirkt ein solcher Schichtkörper als Brandsperre.

Der inneren Schicht eines als Wandbeiag verwendeten Schichtkörpers kann auch hierbei als Bindemittel z. B. Zement oder ein Kunstharz zugeführt werden. Damit während des Abbindens an der Wand der Schichtkörper nicht schon vorher wieder herunterfällt, kann er während des Anbringens mit Nägeln, Stiften oder dergleichen an der Wand angeheftet sein. Solche Näger oder Stifte lassen sich ohne Zerstörung des Schichtkörpers durch diesen treiben und nach Abschluß des Abbindevorgangs wieder entfernen. Aufgrund der Elastizität, zumindest der Oberschicht, verschliessen sich die beim Nageln oder dergleichen entstandenen Löcher nach dem Herausziehen des Nagels selbsttätig.

Dadurch, daß man diesen erfindungsgemäß verwendeten Schichtkörper in verschieden geformte Teile aufschneiden kann, eignet er sich auch insbesondere für die Verwendung als Polsterung, z. B. für Sofas oder Sessel.

Bei Verwendung von Sand als körnige Parikel in einem solchen Schichtkörper zeigt dieser aufgrund der großen Wärmekapazität und des schlechten Wärmeleitvermögens des Sandes positive Eigenschaften im Brandschutz. Textile Wandtapeten, die bisher allenfalls schwer entflammbar geliefert werden konnten, zeigen nun, wenn sie mit Sand gefüllt sind, ein noch besseres Verhalten. Ein solcher Schichtkörper kann deshalb auch als sogenannter « eiserner Vorhang » verwendet werden, der jedoch aufgrund seiner textilen Ausgestaltung optisch ansprechender ist.

Die körnigen Partikel können, insbesondere soweit es sich um Bindemittel wie Zement oder dergleichen handelt, auch als Pulver vorliegen. Körnige Partikel aus verschiedenem Material können gemischt vorhanden sein. Vorzugsweise liegt der Korndurchmesser zwischen 0,02 und 2 mm. Diese Schichtkörper können mit verschiedenen Gewichten und daraus resultierenden Gesamtdicken hergestellt werden, die sich insbesondere auch nach dem speziellen Anwendungszweck richten. Liegt z. B. Sand als körnige Partikel vor, so kann die Gesamtdicke bei einem Flächengewicht der Partikelschicht von 4 kg/m² etwa 4 bis 5 mm betragen, während ein Schichtkörper bei dem das Flächengewicht der Partikelschicht etwa 12 kg/m² beträgt, eine Gesamtdicke von etwa 8 bis 10 mm aufweist.

Je nach gewünschter Gesamtdicke des Schichtkörpers besitzen die Fasern oder Fäden, aus denen ein Vlies gebildet wird, mindestens bei der aktiv vernadelbaren Oberschicht ausreichende Länge und liegen vorzugsweise mit einer solchen von 40 bis 120 mm vor, damit sie sich durch eine genügende Dicke des Schichtkörpers hindurch von der Oberschicht in die Trageschicht hinein erstrecken können. Diese beiden Schichten sind vorzugsweise über die gesamte Fläche des Schichtkörpers miteinander vernadelt, sodaß eine ausreichende Vernadelungsdichte erreicht werden kann, die z. B. 50 bis 200 Einstiche/cm² beträgt. Wenn erforderlich oder gewünscht, kann der Schichtkörper sowohl von der Oberschicht, als auch von der Trageschicht her vernadelt sein.

In einer weiteren Ausführungsform kann die Trageschicht aus einem faserfreien Material, z. B. aus einer Kunststoff-Folie bestehen, sodaß hierdurch weitere Varianten des Schichtkörpers ermöglicht werden können. Mindestens die Trageschicht kann dann z. B. mit einer reflektierenden Schicht, z. B. einer Metallschicht, versehen oder ausgestattet sein. Als passiv vernadelbare Trageschicht ist aber auch eine Gewebebahn oder ein Vliesstoff einsetzbar.

In einer bevorzugten Ausführungsform kann die Trageschicht mit den Partikeln ausgefüllte Vertiefungen aufweisen, die z. B. näpfchenartig oder länglich ausgebildet sind. Hierdurch ist es möglich, z. B. einen besonders biegsamen, um die Stege zwischen den Vertiefungen biegbaren Schichtkörper zu erhalten, der in besonders vorteilhafter Weise aufwickelbar ist. Die Deckschichten können dabei an den vertiefungsfreien Stellen miteinander vernadelt und an den Vertiefungen unvernadelt vorliegen. Je nach speziellem Anwendungsfall können die Haltefasern verschieden tief in die mit Vertiefungen versehene Trageschicht eingreifen, d. h. die Einstichtiefe kann zum einen kleiner sein, als die Höhe der Vertiefungen, dann wären diese durch die Nadeln nicht perforiert. Wenn dies jedoch gewünscht ist, kann die Einstichtiefe auch größer gewählt werden, wobei dann die Haltefasern gegebenenfalls auch den Boden der Vertiefungen durchdringen. Als dazwischenliegende Möglichkeit ist auch vorgesehen, die Nadelspitzen den Boden der Vertiefungen perforieren zu lassen, jedoch die Haltefasern nicht bis zum Boden hinunter zu ziehen.

Durch die die Sandschicht durchgreifenden Haltefasern, die die Oberschicht und die Trageschicht miteinander verbinden, werden die einzelnen Sandkörner zwischen den Deckschichten elastisch gehalten, der Schichtkörper als solches kann dann trotzdem aufgerollt werden, ohne daß die einzelnen Körner in dem Schichtkörper wesentlich ihre Lage verändern.

Verwendet man als Oberschicht z. B. Kugelgarne aus sphärisch gewickelten Fasern, wie sie z. B. in der EP-A-0013428 beschrieben werden, so erhält man beim Vernadeln eine besonders dichte Oberschicht, durch die besonders pulverförmige Partikel nicht austreten können.

Bei einer besonderen Verwendungsform des Schichtkörpers ist dieser mit einer weiteren, auf der Oberschicht angeordneten, textilen Schicht vernadelt oder verklebt.

Weitere Einzelheiten und Vorteile der Erfindung ergeben sich aus den Unteransprüchen und aus den im folgenden anhand der Zeichnung beschriebenen Ausführungsbeispielen. In der Zeichnung sind Teilbereiche erfinderungsgemäßer Schichtkörper schematisch und vergrößert im Schnitt dargestellt.

Es zeigt :
Figur 1 eine erste Ausführungsform eines Schichtkörpers, bei dem sowohl die Trageschicht, als auch die Oberschicht aus einem Faservlies besteht und die Partikel gleichmäßig flächig verteilt sind ;
Figur 2 eine zweite Ausführungsform des Schichtkörpers, bei dem die Trageschicht mit näpfchenartigen Vertiefungen versehen ist, in der sich die Partikel befinden ;
Figur 3 eine dritte Ausführungsform des Schichtkörpers, bei der die Oberschicht aus voneinander abgegrenzten Kugelgarnen 14 besteht, und
Figur 4 eine vierte Ausführungsform des Schichtkörpers, bei der die Partikel streifenförmig in dem Schichtkörper angeordnet sind.

Ein Schichtkörper 1 weist hier eine Oberschicht 2 auf, die hier aktiv vernadelbar ist und aus einem Faservlies oder aus als Kugelgarne 14 sphärisch gewickelten Fasern (Figur 3) besteht. Eine Trageschicht 3, die mindestens passiv nadelbar ist, wird von aus der Oberschicht 2 entnommenen Haltefasern 4 gegenüber der Oberschicht 2 gehalten. Zwischen der Oberschicht 2 und der Trageschicht 3 ist eine Schicht 5 aus körnigen Partikeln 6 angeordnet. Die beiden Schichten 2 und 3 sind durch die Partikelschicht 5 hindurch miteinander vernadelt. Die Vernadelungen kann nach einem in der Nadelfilztechnologie bekannten Nadelverfahren erfolgen, wie es z. B. von R. Krcma im « Handbuch der Textilverbundstoffe » (Deutscher Fachverlag, Frankfurt am Main, 1970, Seiten 198-202) beschrieben ist. In dieser Technologie werden zum Vernadeln am häufigsten Filznadeln mit dreieckigem Nadelschaft und seitlichen, gegen die Spitze zu gerichteten Widerhaken verwendet. Gebräuchlich sind auch andere Formen, wie Gabelnadeln und Loop-Nadeln. Auch die in vorgenanntem Buch erwähnten Nähwirknadeln lassen sich für die Vernadelung des Schichtkörpers 1 entsprechend verwenden. Die Filznadeln erfassen beim Einstechen in die Oberschicht 2 einzelne oder Büschel von Fasern 4 aus dieser Oberschicht und verflechten sie mit der Trageschicht 3. Die Oberschicht 2 muß zu diesem Zweck aktiv nadelfähig sein, d. h. es sollen sich Fasern aus dieser Schicht erfassen lassen, wobei ein Teilstück dieser Fasern 4 noch in der Schicht 2 verankert bleibt.

Durch den Nadelvorgang werden nicht nur die Oberschicht 2 und die Trageschicht 3 miteinander verbunden, es werden auch die körnigen Partikel 6 der Schicht 5 durch die zahlreich über die ganze Fläche des Schichtkörpers 1 verteilt durchgezogenen Haltefasern 4 am seitlichen Verschieben gehindert. Dadurch ist es möglich, den Schichtkörper in beliebige Formen, insbesondere Bahnen oder Fliesen, zu zerschneiden, ohne daß die Partikel in wesentlicher Menge aus der Schnittkante herausrieseln.

Die Schicht 5 von körnigen Partikeln 6 besteht hier aus Gesteinspartikeln von geringer Korngröße, z. B. aus Sand, der definitionsgemäß eine Korngröße von 0,02 bis 2 mm aufweist. Je nach Verwendungszweck lassen sich aber auch größere Partikel 6 verwenden. Vorteilhafte Merkmale dieser Gesteinspartikel sind ihr relativ großes Gewicht bezogen auf eine bestimmte Schichtdicke, ihre relativ hohe Wärmekapazität und insbesondere ihr inertes Verhalten gegenüber anderen Stoffen.

Wie sich schon aus der Zeichnung ergibt, kann die Trageschicht 3 aus verschiedenen Materialien bestehen. Diese Trageschicht 3 soll beim Durchstechen der Nadeln nicht aufsplittern und soll die durchgestochenen Haltefasern 4, z. B. elastisch, festhalten, z. B. durch Klemmung oder Verflechtung, d. h., die Trageschicht 3 soll mindestens passiv nadelfähig sein.

Es eignen sich hierfür z. B. Kunststoff-Folien 7 aus weichelastischem Material (vergleiche z. B. Figur 2), Faserschichten in genügender Dichte, die durch den Nadelprozeß selber noch weiter verdichtet und verfilzt werden, sodaß sie die Partikel 6 zurückhalten, sowie adhäsiv gebundene Faserverbundstoffe, Vliesstoffe oder Spunbonds. Die Trageschicht 3 kann auch selbst aktiv nadelfähig sein, was erlaubt, den Schichtkörper 1, wie in der rechten Hälfte der Figur 4 dargestellt, zusätzlich von der Gegenseite her zu vernadeln. Es ist auch möglich, unter eine Kunststoff-Folie od. dgl. als Trageschicht 3 eine weitere aktiv nadelfähige Faserschicht vorzusehen und den Schichtkörper 1 von beiden Seiten her zu vernadeln. Die Trageschicht 3 kann weiterhin selbst als Federrücken ausgebildet sein oder, was nicht dargestellt ist, auf ihrer der Oberschicht 2 abgewandten Seite einen Federrücken aufweisen.

Die Faserschicht, sei es als Oberschicht 2 oder als Trageschicht 3 eingesetzt, kann durch separate Vernadelung vorverdichtet sein, sie kann auf eine Trägerschicht wie z. B. eine Kunststoff-Folie, einen Faserverbundstoff od. dgl. aufgenadelt sein, um sie Handhabung bei der Herstellung zu erleichtern und/oder um das Durchsickern von feinen Sandpartikeln 6 und insbesondere von Bindemittelpartikeln 13 (vergleiche Figur 3) vor dem Vernadeln des Schichtkörpers 1 zu verhindern.

Als Fasermaterial für das Faservlies und auch die Kugelgarne 14 (Figur 3) kommen die verschiedensten textilen Fasern in Frage. Insbesondere eigenen sich hierfür natürliche Fasern, wie z. B. Baumwoll-, Woll-, Tierhaarfasern of. dgl., oder Synthesefasern oder ein Gemisch derselben.

Die Ausführungsform gemäß Figur 1 weist nur verteilt Gesteinspartikel 6 wie feinkörnigen Sand, auf, wobei diese Gesteinspartikel mit einem Flächengewicht von etwa 100 bis 1 000 g/m² vorliegen. Gemäß dieser Ausführungsform läßt sich z. B. ein Teppich verbessern. Hatte bisher ein so ausgebildeter Teppich etwa ein Flächengewicht von 700 bis 800 g/m², so kann durch Zugabe von etwa 400 g feinkörnigem Sand pro m² sein Gewicht um rund 50 % erhöht werden. Durch das Einlagern der Sandpartikel 6 in diesen Teppich erhält man den Hart-/Weicheffekt auf relativ billige Weise, wodurch das Trittschallverbesserungsmaß und der Schallabsorptionsgrad erhöht werden können. Wird einem Teppich Sand mit einem Flächengewicht von 2 bis 7 kg/m² zugefügt und in diesem vernadelt, so ist dieser Teppich als Bahn, insbesondere aber als Teppichfliese, selbstliegend und braucht nicht angeklebt zu werden.

Ein Schichtkörper 1 gemäß der Ausführungsform nach Figur 1 kann aber auch als Vorhang eingesetzt werden, wobei er durch die hinzugefügten Sandpartikel 6 ein besonders positives Verhalten bei Brand zeigt. Aufgrund des schlechten Wärmeleitungsvermögens und der hohen Wärmekapazität des Sandes, der dann z. B. mit einer Körnung von 1 bis 2 mm und einem Flächengewicht von 0,5 bis 2,5 kg/m² vorliegt, kann dieser Schichtkörper als Brandschutz-Trennvorhang, z. B. als sogenannter « eiserner Vorhang •, z. B. in Theatern oder als Funkenschutzvorhang eingesetzt werden.

Wie insbesondere Figur 2 zeigt, kann diese Folie 7 mit Vertiefungen 8 versehen sein, die z. B. durch Tiefziehen im warmplastischen Zustand erzielt werden. Diese Vertiefungen 8 sind gemäß Figur 2 näpfchenartig ausgebildet. Diese Vertiefungen können jedoch auch länglich ausgebildet sein, wobei sie dann parallel zueinander zu liegen kommen und z. B. in ihrer Lage gegeneinander versetzt angeordnet sein können. Die Vertiefungen 8 öffnen sich dabei zur Oberschicht 2 hin, sodaß in diese Vertiefungen die Partikel 6 eingebracht werden können. In dem Ausführungsbeispiel gemäß Figur 2 ist somit die Schicht 5 von Partikeln 6 nicht zusammenhängend, sondern in zahlreiche Portionen aufgeteilt. Die Nadeleinstiche können gleichmäßig dicht über die ganze Fläche des Schichtkörpers 1 verteilt sein, wier dies bei den drei linken Näpfchen 8 der Figur 2 gezeigt ist, wobei dort die Haltefasern 4 auch durch die Böden der Näpfchen 8 hindurchgreifen. Wären die Haltefasern 4 weniger tief eingenadelt, wie dies einer nicht dargestellten Ausführungsform entspricht, so enden im Bereich der Vertiefungen 8 diese Haltefasern in den Näpfchen selbst, während die Haltefasern die vertiefungsfreien Stellen 9 der Kunststoff-Folie 7 durchdringen, wodurch die Oberschicht 2 mit der als Kunststoff-Folie 7 ausgebildeten Trageschicht verbunden wird. Dabei kann beim Vernadeln des Schichtkörpers so vorgegangen werden, daß die Nadelspitzen trotzdem den Boden der Vertiefungen 8 perforieren, sodaß Fluide auch von Seiten der Trageschicht 3 in die Vertiefungen 8 fließen können. Gemäß der Darstellung in der rechten Hälfte der Figur 2 ist die Oberschicht 2 mit der Kunststoff-Folie 7 nur im Bereich der vertiefungsfreien Stellen 9 durch Haltefasern 4 verbunden. Wenngleich die näpfchenartig ausgebildeten Vertiefungen 8 selbst recht steif sind, so weist doch der Schichtkörper 1 eine relativ große Flexibilität auf, da die als Stege wirkenden, vertiefungsfreien Stellen 9 wie ein Scharnier wirken.

Bei der in Figur 3 dargestellten Ausführungsform des Schichtkörpers 1 sind auf eine, als Faservlies ausgebildete Trageschicht 3 Sandkörner 6 und kleinere, mit Wasser aktivierbare Bindemittel, wie z. B. Zementpulver, als Schicht 5 abgelegt, auf die dann Kugelgarne 14 aus sphärisch gewickelten Fasern als Oberschicht abgelegt werden. Diese drei Schichten 2, 5 und 3 werden dann von oben genadelt, wobei die Haltefasern 4 den Kugelgarnen 14 entnommen werden.

Diese Kugelgarn-Oberschicht 2 ist besonders dicht, sodaß weder die Partikel 6 oder 13.aus dem Schichtkörper 1 herausfallen können, noch von außen auf den Schichtkörper fallende Schmutzpartikel durch diese Oberschicht 2 hindurchdringen können. Die Ausführungsform gemäß Figur 3 eignet sich aufgrund ihrer Oberflächenstruktur besonders gut als Teppich. Durch Befeuchten des Untergrundes, auf den dieser Teppich gelegt werden soll, saugen insbesondere die Haltefasern 4 die Feuchtigkeit an und bringen diese mit den Bindemitteln in Kontakt, die dann auch gegenüber dem Untergrund abbinden.

Bei der in Figur 4 dargestellten Ausführungsform des Schichtkörpers 1 sind auf eine aktiv nadelfähige Faserschicht als Trageschicht 3 Reihen 11 oder Streifen von körnigen Partikeln 6, wie Sand, abgelegt. Diese bilden eine unterbrochene Zwischenschicht 5, durch welche hindurchgenadelt wird. Auf diese Reihen 11 von Partikeln 6 wird eine aktiv nadelfähige Faserschicht als Deckschicht 2 abgelegt und der Schichtkörper 1 von oben hindurch vernadelt. In der rechten Hälfte dieser Figur 4 wird gezeigt, daß dieser Schichtkörper 1 auch zusätzlich von unten her vernadelt sein kann, d. h., die Haltefasern 4 sind sowohl aus der Oberschicht 2, als auch aus der Trageschicht 3 entnommen. Beiden Ausbildungen ist nun gemeinsam, daß sie an den partikelfreien Stellen 12 eine Art Scharnier bilden, wodurch sie sich auch dann, wenn quer zur Erstreckung des Schichtkörpers mehrere Partikel 6 angeordnet sind, wie dies in der linken Hälfte der Figur 4 gezeigt, ist trotzdem noch leicht biegen und rollen lassen.

Aus folgender Tabelle, die nach Korndurchmesserbereichen der Partikel 6, zeilenweise gegliedert ist, ergeben sich bevorzugte zu verwendende Größenbereiche für das Partikelgewicht pro Flächeneinheit, die Faserstärke, das Vliesgewicht je Faserschicht pro Flächeneinheit, die Nadelstärke und die Stichdichte.

Wird als Trageschicht 3 eine Kunststoff-Folie 7 verwendet, wie im Fall der Fig. 2, so beträgt die Foliendicke zwischen 30 und 200 µm, wobei bei größerem Korndurchmesser auch eine dickere Folie verwendet werden sollte.

Beispiel für die Herstellung eines Schichtkörpers 1, gemäß Fig. 1 :
Die Oberschicht 2 und die Trageschicht 3 wurden identisch aus dem gleichen Material auf folgende Weise hergestellt. Auf eine Trägerfolie (in Fig. 1 nicht dargestellt) aus Polyäthylen von 0,1 mm Dicke wurde ein Fasergemisch von 200 g/m² von Polyester-Fasern mit einem Fasertiter von 3,3 und 17 dtex und einer Stapellänge von 90 mm abgelegt. Die Fasern wurden mit der Folie mittels konventioneller Filznadeln mit 45 Stichen pro cm² vorvernadelt. Eine solche vorvernadelte Faserschicht wurde mit den Faserbärten nach oben gerichtet auf den Zuführtisch der Nadelmaschine gelegt, dann darauf eine Schicht von gewaschenem Quarzsand der Korngröße 0,5 bis 0,75 mm in einer Menge von 7 kg/m² gestreut. Die Schicht wurde sodann mit einer identischen vorvernadelten Faserschicht mit den Faserbärten nach unten gerichtet, zugedeckt. Der ganze Schichtkörper wurde mit konventionellen 25 - gauge Filznadeln und mit 30 Stichen pro cm² vernadelt. Es entstand ein Schichtkörper von zirka 7,4 kg/m² Flächengewicht.

Beispiel für die Herstellung eines Schichtkörpers 1, gemäß Fig. 2:
Als Trageschicht 3 wurde eine Noppenfolie 7 aus Polyäthylen mit zylinderischen Vertiefungen (Noppen) von 1 cm Durchmesser und 5 mm Tiefe, 7 700 Noppen pro m² verwendet. Die Noppen wurden mit Quarzsand gestrichen gefüllt, dann mit einer Schicht von Polypropylen-Fasern 17 dtex, Stappellänge 90 mm, 200 g/m² zugedeckt. Der Schichtkörper wurde mit konventionellen 25 - gauge Filznadeln mit 30 Stichen pro cm² vernadelt. Es entstand ein Schichtkörper 1 von zirka 1,8 kg/m² Flächengewicht. Die Noppen waren durch die Nadeleinstiche perforiert worden. Der Sand konnte jedoch nicht herausfallen.

## Patentansprüche

1. Verwendung eines flächigen Schichtkörpers mit einer Fasern oder Filamente enthaltenden Oberschicht (2), mit einer inneren Schicht (5) aus körnigen Partikeln (6) aus mindestens einem mineralischen, reaktionsträgen Material und mit einer Trageschicht (3), wobei die Oberschicht (2) und die Trageschicht (3) durch die innere Schicht (5) hindurch vernadelt sind, als Textilmaterial.

2. Verwendung nach Anspruch 1, dadurch gekennzeichnet, daß die körnigen Partikel (6) aus Gesteinspartikeln, wie z. B. Sand, Kies oder dergleichen, Zement, Schwerspat oder einem Leichtmetall, wie Aluminiumhydroxid od. dgl. bestehen.

3. Verwendung nach Anspruch 1 oder 2, dadurch gekennzeichnet, daß die Partikel (6) mit einem Flächengewicht von 0,1 bis 12 kg/m² vorliegen.

4. Verwendung nach einem der Ansprüche 1 bis 3, wobei neben den körnigen Partikeln aus mindestens einem mineralischen, reaktionsträgen Material weitere Partikel vorliegen, dadurch gekennzeichnet, daß die weiteren Partikel (13) Bindemittel, wie Zement, pulverförmige Kleber oder dergleichen, sind.

5. Verwendung nach einem der vorhergehenden Ansprüche, daß auf der unteren Trageschicht (3) auf ihrer der Oberschicht (2) abgewandten Seite ein Federrücken angeordnet ist.

6. Verwendung nach einem Ansprüche 1 bis 4, daß die untere Trageschicht (3) als Federrücken ausgebildet ist.

7. Verwendung nach einem der vorhergehenden Ansprüche, dadurch gekennzeichnet, daß der Schichtkörper mit Latex behandelt ist.

8. Verwendung nach einem der vorhergehenden Ansprüche, daß der Schichtkörper mit einer weiteren, auf der Oberschicht (2) angeordneten, textilen Schicht vernadelt oder verklebt ist.

9. Verwendung nach einem der vorhergehenden Ansprüche als Bodenbelag.

10. Verwendung nach einem der Ansprüche 1 bis 8 als Wandbelag.

11. Verwendung nach Anspruch 9 oder 10 als Teppich, wobei die körnigen Partikeln mit einem Flächengewicht von 100 bis 1 000 g vorliegen.

12. Verwendung nach einem der Ansprüche 1 bis 3 als Vorhang.

13. Verwendung nach einem der Ansprüche 1 bis 3 als Polsterbelag für Sessel, Sofas oder dergleichen.

14. Verwendung nach einem der Ansprüche 1 bis 11 als selbstliegende Teppichfliese.

15. Verwendung nach einem der Ansprüche 1 bis 4 in Streifenform als Beschwerungsband.

## Claims

1. The use as a textile material of a laminated flat article with an upper layer (2) containing fibres or filaments, with an inner layer (5) of granular particles (6) of at least one non-reactive mineral material and with a supporting layer (3), the upper layer (2) and the supporting layer (3) being needled together through the inner layer (5).

2. Use according to claim 1, characterised in that the granular particles (6) are particles of stony material, such as for example sand, gravel or the like, cement, pearl white or a light metal such as aluminium hydroxide or the like.

3. Use according to claim 1 or 2, characterised in that the particles (6) are present with a weight per unit surface of 0.1 to 12 kg/m².

4. Use according to one of claims 1 to 3, further particles being present in addition to the granular particles of at least one non-reactive mineral material, characterised in that the further particles (13) are of a binder such as cement, powdered adhesive or the like.

5. Use according to one of the foregoing claims that a resilient backing is arranged on that face of the lower supporting layer (3) which faces away from the upper layer (2).

6. Use according to one of claims 1 to 4 that the lower supporting layer (3) is formed as a resilient backing.

7. Use according to one of the foregoing claims characterised in that the laminated article is treated with latex.

8. Use according to one of the foregoing claims that the laminated article is needled or stuck to a further textile layer applied to the upper layer (2).

9. Use according to one of the foregoing claims as a floor covering.

10. Use according to one of claims 1 to 8 as a wall covering.

11. Use according to claim 9 or 10 as a carpet, the granular particles being present with.a density per unit area of 100 to 1 000 g.

12. Use according to one of claims 1 to 3 as a curtain or hanging.

13. Use according to one of claims 1 to 3 as an upholstery covering for seats, sofas or the like.

14. Use according to one of claims 1 to 11 as separate carpet tiles.

15. Use according to one of claims 1 to 4 in the form of strips as weighting or ballast strips.

## Revendications

1. Application d'un objet stratifié plat comprenant une couche supérieure (2) composée de fibres ou . de filaments, une couche intérieure (5) de particules granulées (6) formées d'au moins une matière minérale, peu réactive, ainsi qu'une couche de soutien (3), la couche supérieure (2) et la couche de soutien (3) étant aiguilletées à travers la couche (5), en tant que matière textile.

2. Application selon la revendication 1, caractérisée en ce que les particules granulées (6) se composent de particules minérales telles que, par exemple, du sable, des graviers ou analogues, du ciment, de la barytine ou un métal léger comme de l'hydrate d'aluminium ou analogues.

3. Application selon l'une quelconque des revendications 1 et 2, caractérisée en ce que les particules (6) ont un poids rapporté à l'unité de surface de 0,1 à 12 kg/m².

4. Application selon l'une quelconque des revendications 1 à 3, d'autres particules étant présentes en plus des particules granulées constituées d'au moins une matière minérale, peu réactive, caractérisée en ce que ces autres particules (13) sont des liants, tels que du ciment, de la colle en poudre ou analogues.

5. Application selon l'une quelconque des revendications 1 à 4, caractérisée en ce qu'un élément dorsal élastique est disposé sur la couche de soutien inférieure (3) du côté éloigné de la couche supérieure (2).

6. Application selon l'une quelconque des revendications 1 à 4, caractérisée en ce que la couche de soutien (3) est réalisée comme un élément dorsal élastique.

7. Application selon l'une quelconque des revendications 1 à 6, caractérisée en ce que l'objet stratifié est traité au latex.

8. Application selon l'une quelconque des revendications 1 à 7, caractérisée en ce que l'objet stratifié est collé ou aiguilleté avec une autre couche textile disposée sur la couche supérieure (2).

9. Application selon l'une quelconque des revendications 1 à 8 comme revêtement de sol.

10. Application selon l'une quelconque des revendications 1 à 8 comme revêtement mural.

11. Application selon l'une quelconque des revendications 9 et 10 comme tapis, les particules granulées ayant un poids rapporté à l'unité de surface de 100 à 1 000 g.

12. Application selon l'une quelconque des revendications 1 à 3 comme rideau.

13. Application selon l'une quelconque des revendications 1 à 3 comme revêtement de rembourrage pour les fauteuils, les sofas ou analogues.

14. Application selon l'une quelconque des revendications 1 à 11 comme dalle-tapis à pose simple.

15. Application selon l'une quelconque des revendications 1 à 4 en striation comme bande d'alourdissement.
